# EUROPÄISCHE PATENTSCHRIFT

(11) **EP 1 892 352 B1**
(45) Veröffentlichungstag und Bekanntmachung des Hinweises auf die Patenterteilung: **19.10.2011**
(21) Anmeldenummer: 07009284.6
(22) Anmeldetag: 09.05.2007
(51) Int. Cl.: E04F 15/02, B05D 7/06, B32B 21/08, B44C 5/04, B27M 3/04, B27N 7/00, E04F 15/20

(54) **Fussbodenpaneel**
Floor panel
Panneau de revêtement de sol

(30) Priorität: 22.08.2006 DE 102006039251
(43) Veröffentlichungstag der Anmeldung: 27.02.2008
(73) Patentinhaber: Schulte, Guido, 59602 Rüthen-Meiste (DE)
(72) Erfinder: Schulte, Guido, 59602 Rüthen-Meiste (DE)
(74) Vertreter: Ksoll, Peter

(56) Entgegenhaltungen:
- DE-A1- 19 532 819
- DE-A1-102004 009 160
- DE-A1-102004 031 547
- DE-A1-102004 038 675
- DE-B3-102004 011 531
- DE-U1-202005 008 692

## Beschreibung

Die Erfindung betrifft ein Fußbodenpaneel gemäß den Merkmalen im Oberbegriff von Anspruch 1.

Die DE 10 2004 011 531 B3 offenbart Fußbodenpaneele . Auf das aufgedruckte Dekor dieser Fußbodenpaneele sind eine erste elastische Lackschicht und eine zweite Lackschicht aufgebracht, die gegenüber der ersten Lackschicht härter ist. Dies entspricht der klassischen Vorstellung in der Fachwelt, dass der Schichtaufbau nach außen zur Nutzschicht immer härter bzw. abriebfester werden soll. Dies kann jedoch bei lackierten Fußbodenpaneelen Nachteile haben, weil sehr harte Decklacklagen kratzempfindlich sind und zu Brucherscheinungen neigen. Ein sehr starrer Schichtaufbau kann auch zu Abplatzern bei der Verlegung führen, z. B. wenn die Fußbodenpaneelen an der Kopfkante geschlagen werden.

Die DE 10 2004 009 160 A1 offenbart ein Fußbodenpaneel und Verfahren zu seiner Herstellung. Auf die Trägerplatte ist ein Haftgrund aufgetragen, auf welchem ein auf ein später aufzudruckendes Dekor farblich abgestimmtes Spachtelmaterial aufgerollt ist. Das Spachtelmaterial wird anschließend mit dem Dekor bedruckt und durch eine mehrlagige hochabriebfeste und kratzfeste Lackschicht versiegelt. Auf die Lackschicht wird abschließend eine Versiegelung aufgetragen.

Die DE 10 2004 031 547 A1 zeigt eine Holzwerkstoffplatte gemäß dem Oberbegriff des Anspruchs 1, mit einer Oberflächenbeschichtung und ein Verfahren zur Herstellung hierfür. Die Oberflächenbeschichtung weist mindestens eine Schicht aus Kunststoff auf, deren Schorehärte a bis zu 90, vorzugsweise bis zu 80, besonders bevorzugte bis zu 65, vorteilhaft bis zu 50 beträgt. Die Schicht aus Kunststoff ist Bestandteil einer mehrschichtigen Oberflächenbeschichtung

Bei dem aus der DE 20 2005 008 692 U1 bekannten Paneel ist eine Oberflächenbeschichtung vorgesehen mit einer Grundierung oder einer Lackschicht, wobei die Schichtdicke des Lacks weniger als 120 µm, insbesondere weniger als 30 µm beträgt.

Aus der DE 195 32819 A1 geht ein Verfahren zur Herstellung einer Holzwerkstoffplatte hervor. Zur Herstellung einer solchen Platte wird vorgeschlagen, dass eine Trägerplatte wenigstens im Bereich ihrer Oberflächen nacheinander mit einer Grundeinfärbung, mit einer Versiegelung sowie mit einer Druckbasis und einem Dekordruck versehen wird.

Die DE 10 2004 038 675 A1 offenbart ein Bauteil, insbesondere zur Verwendung im Innenausbau von Fahrzeugen. Auf die Außenfläche des Bauteils ist ein Dekormaterial aus Pergament aufgebracht, welches auf der Rückseite mit einer Haftvermittlerschicht und/oder einer Kleberschicht versehen ist.

Der Erfindung liegt ausgehend vom Stand der Technik die Aufgabe zu Grunde, ein anwendungstechnisch verbessertes Fußbodenpaneel zu schaffen mit vorteilhaften Nutzungseigenschaften.

Die Lösung dieser Aufgabe besteht nach der Erfindung in einen Fußbodenpaneel gemäß den Merkmalen von Anspruch 1.

Danach ist vorgesehen, dass die auf die Dekorschicht aufgebrachte erste Lackschicht härter ist als die darauf folgende zweite Lackschicht. Der Kerngedanke der Erfindung sieht ein auf eine starre Basisplatte, vorzugsweise aus hochverdichtetem oder mittelverdichtetem Fasermaterial (HDF, MDF), aufgedrucktes Dekor vor, welches gegen Beschädigungen im Gebrauch durch mindestens zwei transparente Lackschichten geschützt ist, wobei die auf die Dekorschicht aufgebrachte erste Lackschicht härter und weniger elastisch ist als die zweite folgende Lackschicht. Der Schichtaufbau des erfindungsgemäßen Fußbodenpaneels wird folglich von der Basisplatte ausgehend zur Oberseite immer weicher und elastischer. Die erste untere Lackschicht ist hart und stellt die Abriebfestigkeit sicher. Die zweite Lackschicht ist elastisch und wirkt rissüberbrückend und stellt die Kratzfestigkeit sicher.

Die erste Lackschicht enthält abriebfeste Partikel, insbesondere Korund in einer Kornklasse F > 180, vorzugsweise in einer Kornklasse F 240 - F 320. Hierbei beträgt der Anteil an abriebfesten Partikeln in der ersten Lackschicht zwischen 15 % und 30 %, bezogen auf die Gesamtlackmenge der ersten Lackschicht.

Die zweite, weichere und elastische Lackschicht enthält deutlich weniger abriebfeste Partikel, in der Regel überhaupt keine abriebfesten Partikel. Die zweite Lackschicht ist schleifbar und hochelastisch, um Risse bei Verformungen und Belastungen zu vermeiden. Hierbei handelt es sich um einen Schleifgrund. Vorteilhaft ist eine sehr weiche Rezeptur, die die Fläche vor sogenannten "Weißbruch" bei Verkratzungen und Mikrorissen schützt. Die zweite Lackschicht egalisiert bzw. glättet die relativ raue Oberfläche der ersten Lackschicht.

Die zweite Lackschicht kann dem Fußbodenpaneel bereits den gewünschten Glanzgrad bzw. im Bedarfsfall auch eine Struktur geben. Gegebenenfalls können in die zweite Lackschicht Nanopartikel, die sich positiv auf die Kratzbeständigkeit bzw. den Kratzwiderstand der zweiten Lackschicht auswirken, ohne die Schicht hinsichtlich der Elastizität negativ zu beeinflussen.

Vorteilhafte Ausgestaltungen und Weiterbildungen des grundsätzlichen Erfindungsgedankens sind Gegenstand der abhängigen Ansprüche 2 bis 6.

Vorzugsweise liegt der Anteil an abriebfesten Partikeln in der ersten Lackschicht zwischen 22 % und 28 %.

Die erste Lackschicht ist in einer Auftragsmenge zwischen 80 - 140 g/m² aufgetragen. Dies erfolgt vorzugsweise mit Walzen, wobei mit zwei oder drei Auftragsaggregaten jeweils Teilmengen von 50 - 60 g/m² pro Walzauftrag aufgebracht werden, mit jeweils dazwischen liegender Angelierung der Teilschichten. Hierbei kommt es zu einer Teilhärtung. Die vollkommene Aushärtung erfolgt erst ganz zum Schluss, um Haftungsprobleme zwischen den Schichten zu vermeiden.

Die zweite Lackschicht ist in einer Auftragsmenge zwischen 50 - 90 g/m² aufgetragen. Erfindungsgemäß ist das Verhältnis Schichtdicke der ersten Lackschicht zur Schichtdicke der zweiten Lackschicht zwischen 1:0,5 und 1:0,75 bemessen. Die Schichtdicken und Auftragsmengen der zweiten Lackschicht betragen folglich zwischen 50 - 75 %, vorzugsweise ca. 60 % der ersten Lackschicht.

Wie bereits erwähnt, gibt die zweite obere Lackschicht des Fußbodenpaneels den gewünschten Glanz und gegebenenfalls eine Struktur. Bei einer weiteren vorteilhaften Ausgestaltung können auf die zweite Lackschicht weitere Lackschichten aufgebracht sein. Diese sind hinsichtlich ihrer Härte und Elastizität eingestellt und nicht härter oder weniger elastisch als die jeweils vorhergehende Lackschicht. So wird der Grundgedanke eines Schichtaufbaus der Lackschichten von hart nach weich beibehalten.

Die Erfindung ist nachfolgend anhand eines Ausführungsbeispiels näher beschrieben. Die beigefügte Zeichnung zeigt einen Ausschnitt aus einem erfindungsgemäßen Fußbodenpaneel 1 in perspektivischer Darstellungsweise.

Das Fußbodenpaneel 1 ist randseitig umlaufend mit Nut 2 und Feder 3 profiliert. Grundsätzlich können Nut 2 und Feder 3 noch hier nicht dargestellte Rast-oder Verriegelungselemente besitzen, welche eine leimlose Verlegung der Fußbodenpaneelen 1 ermöglichen.

Das Fußbodenpaneel 1 besitzt eine Basisplatte 4 aus einer hochverdichteten Faserplatte (HDF). Unter der Basisplatte 4 ist zur Feuchtigkeitsabsperrung und Formstabilität eine Gegenzuglage 5 aufgebracht. Des Weiteren ist unterseitig der Gegenzuglage 5 eine schalldämmende Schicht 6 vollflächig aufgeklebt.

Die Basisplatte 4 ist auf ihrer Oberseite mit einer Dekorschicht 7 bedruckt. Hierzu wird die Oberseite üblicherweise angeschliffen und mit einem Haftgrund versehen. Auf den Haftgrund wird dann eine Basisfarbe aufgebracht, durch welche eine feine, sehr glatte Oberfläche erzeugt wird. Hierauf wird dann die Dekorschicht 7, beispielsweise in einem Mehrfarbendruckverfahren, gedruckt.

Auf die Dekorschicht 7 ist eine mehrlagige Versiegelung 8 aufgebracht. Diese umfasst eine erste Lackschicht 9 und eine zweite Lackschicht 10. Die auf die Dekorschicht 7 aufgebrachte erste Lackschicht 9 ist abgestimmt auf die hochdichte Basisplatte 4 und härter als die darauf folgende zweite Lackschicht 10. Die erste Lackschicht 9 enthält abriebfeste Partikel in Form von Korund und zwar in einem Anteil von 15-30 % vorzugsweise zwischen 22 und 28 %. Die erste Lackschicht 9 schützt die Dekorschicht 7 vor Abrieb und Beschädigungen. Die darauf folgende zweite Lackschicht 10 ist weniger hart und elastischer als die erste Lackschicht 9. Durch die zweite Lackschicht 10 wird die relativ raue Oberfläche der ersten Lackschicht 9 geglättet bzw. egalisiert. Die zweite Lackschicht 10 ist schleifbar und hoch elastisch um Risse bei Verformungen und Belastungen zu vermeiden.

Die erste Lackschicht 9 ist in einer Auftragsmenge zwischen 80-140 g/m² aufgetragen wurde. Die Auftragsmenge der zweiten Lackschicht 10 liegt zwischen 50-90 g/m². Das Verhältnis der Schichtdicke s₁ der ersten Lackschicht 9 zur Schichtdicke s₂ der zweiten Lackschicht 10 ist zwischen 1:0,5 und 1:075 bemessen. Insbesondere wird ein Verhältnis von 1:0,6 als besonders vorteilhaft für die Praxis angesehen.

Auf die zweite Lackschicht 10 ist zumindest eine weitere Lackschicht 11 aufgebracht. Diese dritte Lackschicht 11 ist hinsichtlich ihrer Härte und Elastizität auf die vorhergehende zweite Lackschicht 10 abgestimmt und nicht härter oder weniger elastischer als die zweite Lackschicht 10.

Die untere erste Lackschicht 9 ist hart und stellt die Abwegfestigkeit sicher. Die zweite Lackschicht 10 ist gegenüber der ersten Lackschicht 9 weicher und elastischer. Sie wird rissüberbrückend und ist deutlich weniger kratzempfindlich als die erste Haltelackschicht 9. Die oberste Lackschicht 11 gibt dem Fußboden-paneel 1 den gewünschten Glanz oder Strukturen. Dies kann ggf. durch weitere Lackschichten unterstützt werden.

Die Lackschichten 9, 10 und 11 sowie gegebenenfalls weitere Lackschichten können Additive enthalten, beispielsweise für Sondereigenschaften wie Antistatik oder Fungizide, Mikrobiozide oder Farbstoffe. Die Zugabe von Additiven wird so eingestellt, dass der erfindungsgemäße Schichtaufbau der Lackschichten 9, 10, 11 von hart nach weich beibehalten wird.

### Bezugszeichen:

- 1 -: Fußbodenpaneel
- 2 -: Nut
- 3 -: Feder
- 4 -: Basisplatte
- 5 -: Gegenzuglage
- 6 -: Schalldämmende Schicht
- 7 -: Dekorschicht
- 8 -: Versiegelung
- 9 -: Erste Lackschicht
- 10 -: Zweite Lackschicht
- 11 -: Dritte Lackschicht

- s₁ -: Schichtdicke von 9
- s₂ -: Schichtdicke von 10

## Patentansprüche

1. Fußbodenpaneel, welches eine Basisplatte (4) aufweist, die auf ihrer Oberseite mit einer Dekorschicht bedruckt ist und auf die Dekorschicht zumindest eine erste Lackschicht (9) und eine zweite Lackschicht (10) aufgebracht sind, wobei die auf die Dekorschicht (7) aufgebrachte erste Lackschicht (9) härter ist als die darauf folgende zweite Lackschicht (10), **dadurch gekennzeichnet, dass** die erste Lackschicht (9) abriebfeste Partikel enthält, mit einem Anteil an abriebfesten Partikeln zwischen 15 % und 30 % und dass die zweite Lackschicht (10) schleifbar ist.

2. Fußbodenpaneel nach Anspruch 1, **dadurch gekennzeichnet, dass** der Anteil an abriebfesten Partikeln zwischen 22 % und 28 %, liegt.

3. Fußbodenpaneel nach wenigstens einem der Ansprüche 1 oder 2, **dadurch gekennzeichnet, dass** die erste Lackschicht (9) in einer Auftragsmenge zwischen 80 - 140 g/m² aufgetragen ist.

4. Fußbodenpaneel nach wenigstens einem der Ansprüche 1 bis 3, **dadurch gekennzeichnet, dass** die zweite Lackschicht (10) in einer Auftragsmenge zwischen 50 - 90 g/m² aufgetragen ist.

5. Fußbodenpaneel nach wenigstens einem der Ansprüche 1 bis 4, **dadurch gekennzeichnet, dass** das Verhältnis der Schichtdicke (s₁) der ersten Lackschicht (9) zur Schichtdicke (s₂) der zweiten Lackschicht (10) zwischen 1 : 0,5 und 1 : 0,75 bemessen ist.

6. Fußbodenpaneel nach wenigstens einem der Ansprüche 1 bis 5, **dadurch gekennzeichnet, dass** auf die zweite Lackschicht (10) zumindest eine weitere dritte Lackschicht (11) aufgebracht ist, wobei die dritte Lackschicht (11) nicht härter als die zweite Lackschicht (10) ist.

## Claims

1. A floor panel which exhibits a base plate (4) which is printed on its upper side with a decor layer and onto the decor layer is applied at least one first lacquer layer (9) and one second lacquer layer (10), the first lacquer layer (9) applied to the decor layer (7) being harder than the subsequent second lacquer layer (10), **characterised in that** the former contains abrasion-resistant particles, having a proportion of abrasion-resistant particles of between 1 5 % and 3 0 % and that the second lacquer layer (10) can be sanded.

2. Floor panel according to Claim 1, **characterised in that** the proportion of abrasion-resistant particles is between 22 % and 28 %.

3. Floor panel according to at least one of Claims 1 or 2, **characterised in that** the first lacquer layer (9) is applied at a coverage rate between 80 - 140 g/m².

4. Floor panel according to at least one of Claims 1 to 3, **characterised in that** the second lacquer layer (10) is applied at a coverage rate between 50 - 90 g/m².

5. Floor panel according to at least one of Claims 1 to 4, **characterised in that** the ratio of the film thickness (s₁) of the first lacquer layer (9) to the film thickness (s₂) of the second lacquer layer (10) is between 1:0.5 and 1:0.75.

6. Floor panel according to at least one of Claims 1 to 5, **characterised in that** at least one further third lacquer layer (11) is applied onto the second lacquer layer (10), the third lacquer layer (11) being no harder than the second lacquer layer (10).

## Revendications

1. Panneau de revêtement de sol, qui comprend une plaque de base (4), laquelle est imprimée sur sa face supérieure avec une couche de décoration et au moins une première couche de laque (9) et une seconde couche de laque (10) sont appliquées sur la couche de décoration, dans lequel la première couche de laque (9) appliquée sur la couche de décoration (7) est plus dure que la seconde couche de laque (10) qui lui fait suite,
**caractérisé en ce que** la première couche de laque (9) contient des particules résistantes à l'abrasion, avec une proportion de particules résistantes à l'abrasion entre 15 % et 30 %, et **en ce que** la seconde couche de laque (10) est susceptible d'être poncée.

2. Panneau de revêtement de sol selon la revendication 1, **caractérisé en ce que** la proportion de particules résistantes à l'abrasion est entre 22 % et 28 %.

3. Panneau de revêtement de sol selon l'une au moins des revendications 1 ou 2, **caractérisé en ce que** la première couche de laque (9) est appliquée avec une application quantitative entre 80 et 140 g/m².

4. Panneau de revêtement de sol selon l'une au moins des revendications 1 à 3, **caractérisé en ce que** la couche de laque (10) est appliquée avec une application quantitative entre 50 et 90 g/m².

5. Panneau de revêtement de sol selon l'une au moins des revendications 1 à 4, **caractérisé en ce que** le rapport de l'épaisseur (s₁) de la première couche de laque (9) sur l'épaisseur (s₂) de la seconde couche de laque (10) est choisi entre 1:0,5 et 1:0,75.

6. Panneau de revêtement de sol selon l'une au moins des revendications. 1 à 5, **caractérisé en ce qu'**au moins une troisième couche de laque (11) est appliquée sur la seconde couche de laque (10), la troisième couche de laque (11) n'étant pas plus dure que la seconde couche de laque (10).
